# EUROPÄISCHE PATENTSCHRIFT

(11) **EP 3 198 214 B1**
(45) Veröffentlichungstag und Bekanntmachung des Hinweises auf die Patenterteilung: **02.01.2019**
(21) Anmeldenummer: 15780777.7
(22) Anmeldetag: 23.09.2015
(51) Int. Cl.: F28F 21/06, F28D 19/04

(54) **WABENBLOCK UND HIERAUS HERGESTELLTE WÄRMETAUSCHERELEMENTE, INSBESONDERE FÜR RAUCHGASREINIGUNGSANLAGEN VON KRAFTWERKEN**
HONEYCOMB BLOCK AND HEAT EXCHANGER ELEMENTS PRODUCED THEREFROM, IN PARTICULAR FOR FLUE GAS CLEANING SYSTEMS OF POWER PLANTS
BLOC EN NID D'ABEILLES ET ÉLÉMENTS ÉCHANGEURS DE CHALEUR FABRIQUÉS À PARTIR DE CELUI-CI, NOTAMMENT POUR ÉPURATEURS DE GAZ DE FUMÉE DE CENTRALES ÉLECTRIQUES

(30) Priorität: 26.09.2014 DE 102014114052
(43) Veröffentlichungstag der Anmeldung: 02.08.2017
(73) Patentinhaber: ElringKlinger AG, 72581 Dettingen (DE)
(72) Erfinder: SCHLIPF, Michael, 84508 Burgkirchen (DE); WIDMANN, Katja, 73434 Aalen (DE)
(74) Vertreter: Hoeger, Stellrecht & Partner Patentanwälte mbB
(86) Internationale Anmeldenummer: PCT/EP2015/071854
(87) Internationale Veröffentlichungsnummer: WO 2016/046257

(56) Entgegenhaltungen:
- EP-A1- 2 241 597
- EP-A1- 2 241 597
- DE-C1- 19 512 351
- DE-C1- 19 512 351

## Beschreibung

Die Erfindung betrifft einen Wabenblock, insbesondere für die Herstellung von Wärmetauscherelementen für Rauchgasreinigungsanlagen von Kraftwerken, wobei der Wabenblock einen aus einem Kunststoffmaterial einstückig hergestellten Körper mit einer Vielzahl an parallel zueinander angeordneten Strömungskanälen umfasst, die über Kanalwände voneinander getrennt sind, sowie ein Wärmetauscherelement, das unter Verwendung von erfindungsgemäßen Wabenblöcken hergestellt ist.

Wabenblöcke der eingangs genannten Art und hieraus hergestellte Wärmetauscherelemente für den Einsatz in Rauchgasreinigungsanlagen von Kraftwerken sind beispielsweise aus der DE 195 12 351 C1 bekannt. Die dort offenbarten Wabenblöcke werden aus einem Polytetrafluorethylen-Regenerat allein oder in Abmischung mit einem anderen Kunststoff hergestellt und beinhalten gegebenenfalls Füllstoffe.

Diese Wabenblöcke sind zwar ausreichend wärmebeständig und gegenüber den in den Rauchgasen enthaltenen korrosiv wirkenden Komponenten resistent, jedoch ist die mechanische Belastbarkeit in der Regel zu gering, um diese wirtschaftlich einsetzen zu können. In der Herstellung sind darüber hinaus Bedingungen notwendig, die den Herstellungsprozess als solchen teuer machen.

Wärmetauscherelemente aus solchen Wabenblöcken sind insbesondere für den Einsatz in sogenannten Ljungström-Wärmetauschern vorgesehen. Diese finden in kohle-oder gasbefeuerten Kraftwerken hauptsächlich in Rauchgasentschwefelungsanlagen (REA) Verwendung. Neben dem Einsatz im Bereich der REA werden Ljungström-Wärmetauscher in Kraftwerken auch noch zur Vorwärmung der Verbrennungsluft (LUVO) oder der zusätzlichen Erhitzung der Rauchgase für optimale Reaktionsbedingungen in den Modulen der selektiven katalytischen Entstickung (SCR) eingesetzt. Bei deren Einsatz in Rauchgasentschwefelungsanlagen (REA) werden Rein- und Rohgasströme räumlich getrennt gegenläufig durch einen Rotor geleitet, der mit den Wärmetauscherelementen bestückt ist. In dem Bereich, in dem Roh- oder Rauchgas durch den Rotor strömt, werden die Wärmetauscherelemente aufgeheizt, das Roh- oder Rauchgas kühlt dabei ab. In dem Bereich, in dem Reingas in umgekehrter Strömungsrichtung durch den Rotor strömt, geben die Wärmetauscherelemente Energie an das Reingas ab, dessen Temperatur dabei ansteigt, die Wärmetauscherelemente kühlen dabei wieder ab.

Bei der Abkühlung der Roh- oder Rauchgase können diese eine Temperatur unter dem sogenannten Taupunkt (T_{D}) erreichen, unter dem der in dem Roh- oder Rauchgas enthaltene Wasserdampf kondensiert und sich zusammen mit Anteilen an SO₃, HF und HCl auf den Oberflächen der Wärmetauscherelemente als hochkorrosive Mischung niederschlägt. Die Lage innerhalb eines Wärmetauscherrotors, in der bei üblichen Betriebsbedingungen der Taupunkt T_{D} unterschritten wird, bezeichnet man als Kaltendlage.

Von den in diesen Bereichen des Rotors eingesetzten Wärmetauscherelementen wird deshalb neben der Temperaturbeständigkeit auch eine sehr hohe Korrosionsfestigkeit gefordert. Da die hochkorrosiven Niederschläge, typischerweise mit Ascherückständen vermischt, regelmäßig von den Wärmetauscherelementen entfernt werden müssen, ist eine einfache Handhabung und effiziente Möglichkeit zur Abreinigung der Wärmetauscherelemente ebenfalls von großer wirtschaftlicher Bedeutung.

Alternativ wurden in der DE 84 19 655 U1 plattenförmige Elemente zur Bildung von Wärmetauscherelementen vorgeschlagen, die auf plattenförmigen Keramikbauteilen aufbauen, welche mit einer Beschichtung aus Polytetrafluorethylen versehen sind.

Aufgrund der Keramikbauteile ist bei diesen Wärmetauscherelementen lediglich eine beschränkte Bruchfestigkeit und damit eine zu geringe Praxistauglichkeit gegeben.

Aufgabe der Erfindung ist es, einen Wabenblock vorzuschlagen, aus dem wirtschaftlich Wärmetauscherelemente mit ausreichend guten mechanischen Eigenschaften gefertigt werden können, die die oben genannten Anforderungen erfüllen.

Diese Aufgabe wird erfindungsgemäß durch einen Wabenblock des Anspruchs 1 gelöst.

Aufgrund der Auswahl des Kunststoffmaterials, das einen Kunststoff umfasst, der virginales Polytetrafluorethylen (PTFE) mit einem Anteil von ca. 80 Gew.-% oder mehr und gegebenenfalls ein von dem PTFE verschiedenes Hochleistungspolymer mit einem Anteil von ca. 20 Gew.-% oder weniger enthält, gelingt es überraschenderweise, Wabenblöcke nicht nur unter deutlich weniger anspruchsvollen Herstellungsbedingungen herzustellen als die in der DE 195 12 351 C1 beschriebenen Wabenblöcke, sondern die erfindungsgemäßen Wabenblöcke weisen darüber hinaus auch mechanische Festigkeitswerte, insbesondere für die Reißfestigkeit und die Reißdehnung, auf, die erheblich über denen herkömmlich gefertigter Wabenblöcke liegen. Gleiches gilt für aus den erfindungsgemäßen Wabenblöcken hergestellte Wärmetauscherelemente.

Vorzugsweise kommt als Kunststoff ein virginales PTFE mit einer Schmelzenthalpie von ca. 40 J/g oder mehr zum Einsatz.

Die Dichte von bevorzugten PTFE-Materialien beträgt ca. 2,1 g/cm³ oder mehr.

Das erfindungsgemäß einzusetzende virginale PTFE kann einen Co-Monomeranteil von ca. 1 Gew.-% oder weniger, bevorzugt ca. 0,1 Gew.-% oder weniger, aufweisen. Virginale PTFE-Materialien mit einem solchen Co-Monomeranteil sind typischerweise ohne Zusatz von Fremdmaterial (z.B. PFA) schweißbar. Typische Co-Monomere sind Hexafluorpropylen, Perfluoralkylvinylether, Perfluor-(2,2-dimethyl-1,3-dioxol) und Chlortrifluorethylen.

Erfindungsgemäß wird bevorzugt das virginale PTFE und gegebenenfalls das von dem PTFE verschiedene Hochleistungspolymer mit einer mittleren Primärpartikelgröße D₅₀ von ca. 10 µm bis ca. 200 µm, bevorzugt ca. 10 µm bis ca. 100 µm, eingesetzt. Mit diesen Partikelgrößen lassen sich bei der Herstellung der Wabenblöcke insbesondere
- gute Oberflächeneigenschaften, insbesondere geringe Rautiefen und eine leichte Abreinigbarkeit,
- homogene Verteilungen der optional mit zu verarbeitenden Füllstoffe,
- gute mechanische Eigenschaften mit hoher Reißfestigkeit und Reißdehnung,
- selbst bei der Anwendung von niedrigen bis mittleren Pressdrücken gute mechanische Eigenschaften
erzielen.

Gesintertes PTFE, und hierzu ist auch PTFE-Regenerat zu zählen, lässt sich aufgrund der geringeren Kristallinität gegenüber virginalen PTFE lediglich mit Partikelgrößen von ca. 400 µm oder größer erhalten.

Vorstehend wird auf die Primärpartikelgröße Bezug genommen, da auch Partikelagglomerate von virginalem PTFE mit erheblich größeren Teilchengrößen verarbeitbar sind, vorausgesetzt, die Partikelagglomerate zerfallen bei den Verarbeitungsbedingungen in ihre Primärpartikel. Beispielsweise lassen sich Partikelagglomerate mit Partikelgrößen von 100 µm bis 3000 µm einsetzen, wenn diese bei ca. 150 bar oder weniger in die Primärpartikel zerfallen.

Geeignete Füllstoffe beinhalten sowohl nichtmetallische als auch metallische Füllstoffe, die auch in einer Mischung eingesetzt werden können. Als Füllstoffe kommen nicht nur partikuläre Füllstoffe, sondern auch faserförmige Füllstoffe in Frage. Mit den Füllstoffen lassen sich insbesondere sowohl die Wärmeleitfähigkeit als auch die Wärmekapazität der erfindungsgemäß zu verwendenden Kunststoffmaterialien und gegebenenfalls auch die mechanischen Eigenschaften des erfindungsgemäßen Wabenblocks optimieren.

Bevorzugt enthält das Kunststoffmaterial einen nichtmetallischen Füllstoff und/ oder einen metallischen Füllstoff, wobei die mittlere Partikelgröße D₅₀ des jeweiligen Füllstoffes vorzugsweise ca. 100 µm oder weniger beträgt.

Im Hinblick auf die bevorzugte Auswahl der Primärpartikelgröße der erfindungsgemäß zu verwendenden Kunststoffe wird die Partikelgröße der Füllstoffe im Hinblick auf die anzustrebende gleichmäßige Verteilung im Kunststoffmaterial ca. 2 µm bis ca. 300 µm, bevorzugt ca. 2 µm bis ca. 150 µm, betragen.

Das Verhältnis der mittleren Partikelgröße D₅₀ der Primärpartikel des Kunststoffs oder der Kunststoffe zu der mittleren Partikelgröße D₅₀ der Füllstoffe liegt vorzugsweise in dem Bereich von ca. 1:2 bis ca. 2:1.

Bevorzugt ist der nichtmetallische Füllstoff mit einem Anteil von bis zu ca. 80 Gew.-%, weiter bevorzugt mit einem Anteil von bis zu ca. 40 Gew.-%, bei bestimmten Ausführungsformen weiter bevorzugt von bis zu ca. 35 Gew.-% in dem Kunststoffmaterial enthalten. Von dem metallischen Füllstoff können aufgrund seiner höheren Dichte Anteile von bis ca. 90 Gew.-%, bevorzugt bis zu ca. 60 Gew.-% in dem Kunststoffmaterial enthalten sein.

Der gesamte Volumenanteil der Füllstoffe in dem Kunststoffmaterial kann maximal ca. 90 Vol.-% betragen, sollte aber bevorzugt ca. 50 Vol-% oder weniger betragen, weiter bevorzugt ca. 40 Vol-% oder weniger.

Bevorzugt weist das zu dem Wabenblock verarbeitete Kunststoffmaterial eine Reißfestigkeit von ca. 10 N/mm² oder mehr auf, gemessen nach ISO 12086-2 (EN ISO 12086-2:2006-05) mit einem streifenförmigen Prüfkörper mit einem Querschnitt von 1 x 5 mm². Die Reißfestigkeit des Kunststoffmaterials des Wabenblocks beträgt bei diesen streifenförmigen Probekörpern bevorzugt 15 N/mm² oder mehr, weiter bevorzugt ca. 20 N/mm² oder mehr, noch weiter bevorzugt ca. 25 N/mm² oder mehr. Typischerweise wird die Reißfestigkeit ca. 35 N/mm² oder weniger betragen. Innerhalb des vorstehend definierten Bereichs an Reißfestigkeiten werden mit Kunststoffmaterialien ohne Füllstoffe die höheren Werte und bei Kunststoffmaterialien mit Füllstoffen eher die niedrigeren Werte erzielt.

Bevorzugt beträgt die Reißdehnung des zu dem Wabenblock verarbeiteten Kunststoffmaterials, gemessen nach ISO 12086-2 (EN ISO 12086-2:2006-05) an einem streifenförmigen Probekörper mit einem Querschnitt von 1 x 5 mm², ca. 80 % oder mehr, insbesondere ca.

100 % oder mehr, weiter bevorzugt ca. 150 % oder mehr, am meisten bevorzugt ca. 200 % oder mehr.

Erfindungsgemäß sind Wabenblöcke mit sehr gut abreinigbaren Oberflächen erhältlich, wobei hierzu der Mittenrauwert Ra der Oberflächen des Wabenblocks, gemessen nach DIN EN ISO 1302 in Längsrichtung der Wabenblockkanäle, ca. 10 µm oder weniger, bevorzugt ca. 5 µm oder weniger, beträgt.

Vorzugsweise beträgt im Hinblick auf die Reinigbarkeit die Rautiefe Rz der Oberflächen des Wabenblocks, gemessen nach DIN EN ISO 1302 in Längsrichtung der Strömungskanäle des Wabenkörpers, ca. 50 µm oder weniger, insbesondere ca. 40 µm oder weniger, bevorzugt ca. 30 µm oder weniger, am meisten bevorzugt ca. 20 µm oder weniger.

Die erfindungsgemäßen Wabenblöcke weisen bevorzugt ein Kunststoffmaterial mit einer Wärmeleitfähigkeit von ca. 0,3 W/(m · K) oder mehr auf.

Die erfindungsgemäßen Wabenblöcke weisen bevorzugt ein Kunststoffmaterial mit einer Wärmekapazität von ca. 0,9 J/(g · K) oder mehr auf.

Die vorstehend empfohlenen Werte für die Wärmeleitfähigkeit und die Wärmekapazität begünstigen einen effektiven Wärmeaustausch zwischen den aus dem Wabenblock gebildeten Wärmetauscherelementen und dem durchströmenden Rauchgas sowie die Speicherfähigkeit des Wärmetauscherelements.

Bei der Geometrie der erfindungsgemäßen Wabenblöcke sind vielfältige Ausgestaltungen möglich.

Gemäß einer bevorzugten Geometrie weisen die Strömungskanäle einen polygonalen, insbesondere einen quadratischen oder hexagonalen, Querschnitt auf.

Die Kanalwände der Strömungskanäle des Wabenblocks weisen bevorzugt eine Dicke von ca. 0,8 mm bis ca. 2 mm, weiter bevorzugt bis ca. 1,6 mm auf.

Die offene Querschnittsfläche der Strömungskanäle eines Wabenblocks summiert sich vorzugsweise auf ca. 75 % oder mehr der Grundfläche des Wabenblocks.

Die Wabenblöcke der vorliegenden Erfindung können entweder als solche oder in ihrer Geometrie durch Zuschnitt angepasst als Wärmetauscherelement eingesetzt werden.

Die Wärmetauscherelemente, die der Bestückung eines Rotors dienen, werden typischerweise in mehreren unterschiedlichen Abmessungen ihrer Grundflächen benötigt.

Die Wabenblöcke lassen sich wirtschaftlich als Einheiten mit einer Grundfläche von beispielsweise 440 mm x 450 mm und einer Höhe (entsprechend der Strömungskanallänge) von 150 mm herstellen. In einer anderen Konfiguration betragen die Abmessungen der Grundfläche beispielsweise 510 mm x 525 mm bei einer Höhe von 250 mm. Die Strömungskanalgeometrie kann beispielsweise einen hexagonalen Querschnitt aufweisen mit einer Kantenlänge von ca. 7,2 mm.

Werden die Wärmetauscherelemente in größeren Abmessungen benötigt, kann in einfacher Weise ein Wärmetauscherelement in der jeweils benötigten Geometrie unter Verwendung zweier oder mehrerer erfindungsgemäßer Wabenblöcke hergestellt werden.

Hierzu können die zwei oder mehr Wabenblöcke in Längsrichtung der Strömungskanäle hintereinander zur Variation der Strömungskanallänge verbunden werden. Die Strömungskanäle der Wabenblöcke werden dabei vorzugsweise fluchtend ausgerichtet.

Alternativ können zwischen den Wabenkörpern Spacer platziert werden, die bei nicht fluchtend angeordneten Strömungskanälen einen ausreichenden Gasdurchfluss gewährleisten. Diese können z.B. in den Eckbereichen der Wabenkörper angebracht werden. Die Verbindung der Spacer mit dem Wabenkörper kann mechanisch, beispielsweise mittels Form- und Kraftschluss, oder stoffschlüssig erfolgen, beispielsweise durch Verschweißen oder Verkleben.

Wird eine Vergrößerung der Grundfläche angestrebt, werden die Wabenblöcke mit den Strömungskanälen parallel nebeneinander ausgerichtet zu einem Wärmetauscherelement verbunden.

Selbstverständlich kann auch eine Verbindung von mehreren Wabenblöcken zur Vergrößerung der Grundfläche und zur Verlängerung der Strömungskanäle kumulativ erfolgen.

Die Verbindung der Wabenblöcke zu einem als Ganzes handhabbaren Wärmetauscherelement kann mechanisch, beispielsweise mittels eines Form- oder Kraftschlusses, erfolgen, oder stoffschlüssig, beispielsweise durch Verkleben oder Verschweißen.

Das Wärmetauscherelement kann auch in diesem Fall in seiner Geometrie den Erfordernissen durch Zuschneiden oder Zusägen angepasst und insbesondere in einer Ebene senkrecht zur Längsrichtung der Strömungskanäle keilförmig ausgebildet werden.

Die bei einem Zuschnitt der Wabenblöcke oder Wabenkörper abgetrennten Teile der Wabenstrukturen lassen sich zur Herstellung weiterer Wärmetauscherelemente ohne Weiteres mit einem Wabenblock in der oben schon beschriebenen Weise verbinden.

Diese und weitere vorteilhafte Ausgestaltungen der Erfindung werden anhand der Zeichnung nachfolgend noch näher erläutert.

Es zeigen im Einzelnen:
- Figur 1: eine schematische Darstellung eines Kohle-Kraftwerks mit einer Rauchgasreinigungsanlage;
- Figur 2: eine schematische Darstellung eines Rotors zur Aufnahme erfindungsgemäßer Wärmetauscherelemente;
- Figur 3: eine schematische Darstellung eines erfindungsgemäßen Wabenblocks;
- Figur 4: eine schematische Darstellung mehrerer miteinander zu einem größeren Wärmetauscherelement verbundenen Wabenblöcke der Figur 3;
- Figur 5: eine schematische Darstellung eines in seiner Grundflächengeometrie keilförmig ausgebildeten erfindungsgemäßen Wärmetauscherelementes; und
- Figuren 6A und 6B: fotografische Abbildungen von Materialproben nach dem Stand der Technik und gemäß der vorliegenden Erfindung, jeweils mit Wärmeleitpigment.

Figur 1 zeigt eine schematische Darstellung eines Kohlekraftwerks 10 mit einem Brenner 12 und einer Rauchgasreinigungsanlage 14. Der Brenner 12 umfasst einen Kessel 16 mit einem Brennraum 18, dem über eine Brennstoff-Versorgungsleitung 20 Kohle in gemahlener Form und über eine Zuleitung 22 Verbrennungsluft zugeführt wird. Oberhalb des Brennraums 18 ist in dem Kessel 16 ein Dampferzeuger 24 angeordnet, in dem zum Betrieb einer Dampfturbine 26 Wasserdampf erzeugt wird. Die Dampfturbine 26 treibt einen nicht dargestellten Stromgenerator an. Das bei der Verbrennung der Kohle im Brennraum 18 entstehende Rauchgas wird über eine Rauchgasleitung 28 aus dem Kessel 16 abgeführt.

Die Verbrennungsluft wird über die Zuleitung 22 vor dem Einspeisen in den Brennraum 18 des Kessels 16 über einen Wärmetauscher 30 geleitet und dort von dem über die Rauchgasleitung 28 eingespeisten Rauchgas aufgewärmt. Der Wärmetauscher weist einen Zuluftbereich 32 und einen Rauchgasbereich 34 auf. In dem Wärmetauscher 30 sind in vertikaler Richtung gesehen mehrere Temperaturzonen vorhanden, wobei die Zone, bei der die Temperatur des Rauchgases unter die Kondensationstemperatur (Taupunkt T_{D}) sinkt, aufgrund der sich dann ergebenden Kondensationsprodukte besonders korrosionsgefährdet ist.

In dem Wärmetauscher 30 ist ein Rotor 36 mit einem Wärmespeicher- und -übertragungungsmedium bestückt vorhanden, das im Rauchgasbereich 34 Wärme von dem dort durchgeleiteten Rauchgas aufnimmt und beim Passieren des gegenüber liegenden Zuluftbereichs 32 die Wärme an die dort hindurchströmende Verbrennungsluft abgibt. Die Temperatur des Rauchgases sinkt beim Durchgang durch den Wärmetauscher 30 beispielsweise von ca. 250 °C auf ca. 160 °C, während sich die Temperatur der Zuluft von Umgebungstemperatur beispielsweise auf ca. 150 °C erhöht. Der Durchmesser des Rotors 36 liegt je nach benötigter Wärmetauscherkapazität häufig im Bereich von 5 m bis 25 m. Das Gewicht eines mit einem Wärmespeicher- und -übertragungsmedium voll bestückten Rotors kann je nach Größe 1000 Tonnen und mehr betragen, insbesondere wenn ausschließlich ein herkömmliches auf emaillierten Stahlblechen basierendes Medium zum Einsatz kommt.

Das abgekühlte Rauchgas wird zur Entstaubung durch die Leitung 29 einem elektrostatischen Partikelabscheider, im Folgenden kurz ESP-Einheit 44 genannt, zugeführt.

Nach der ESP-Einheit 44 wird das aufbereitete (großenteils entstaubte) Rauchgas über eine Leitung 48 einem regenerativen Wärmetauscher 50, auch kurz REGA-VO genannt, zugeführt, in dem das aufbereitete Rauchgas beispielsweise von ca. 160 °C auf eine Temperatur von ca. 90 °C oder niedriger weiter abgekühlt wird.

Der Wärmetauscher 50 enthält einen mit einem Wärmespeicher- und -übertragungsmedium bestückten Rotor 52, der die von dem entstaubten Rauchgas abgegebene Wärme aufnimmt, das hierfür durch einen ersten Bereich 54 des Wärmetauschers 50 hindurchgeleitet und danach über die Leitung 62 einer Rauchgasentschwefelungsanlage 64 zugeführt wird.

Die Temperatur des entstaubten Rauchgases sinkt beim Durchgang durch den ersten Bereich 54 des Wärmetauschers 50 von beispielsweise ca. 150 °C auf ca. 85 bis ca. 90 °C.

Das aus der Rauchgasentschwefelungsanlage 64 kommende entschwefelte Rauchgas weist immer noch eine Temperatur im Bereich von beispielsweise ca. 40 bis ca. 50 °C auf und wird über die Leitung 66 durch einen zweiten Bereich 56 des Wärmetauschers 50 im Gegenstrom zum noch nicht entschwefelten Rauchgas geführt und dadurch auf ca. 90 bis ca. 100 °C erwärmt.

Vom Wärmetauscher 50 führt eine Leitung 68 das entschwefelte, wieder erwärmte Rauchgas zum Schornstein 70. Durch die erneute Erwärmung auf ca. 90 bis ca. 100 °C weist das Rauchgas einen genügend großen Auftrieb auf, um aus dem Schornstein in die Atmosphäre zu gelangen.

Optional kann zwischen der Rauchgasentschwefelungsanlage (REA) und dem Schornstein 70 ein weiteres Modul (nicht angezeigt) in den Rauchgasstrom zur katalytischen Entstickung (SCR) des Rauchgases integriert sein. Auch dieses kann ähnlich wie die REA, mit einem Ljungströmwärmetauscher ausgerüstet sein um die Wirkung des Katalysators zu erhöhen.

Für die Zulufterwärmung und in Rauchgasentschwefelungsanlagen in dem gezeigten und in einer Vielzahl von anderen Konzepten werden als Wärmetauscher sogenannte Ljungström-Gasvorwärmer verwendet, die mit einem Rotor 36 bzw. 52 bestückt sind, die den Wärmetransport vom Rauchgasbereich zum Zuluftbereich bzw. vom ersten in den zweiten Bereich des jeweiligen Wärmetauschers 30 bzw. 50 übernehmen.

Einen solchen Rotor zeigt Figur 2 schematisch in Form des scheibenförmigen Rotors 100, dessen Durchmesser 20 m und mehr betragen kann. Das Volumen des scheibenförmigen Rotors 100 ist von einer zylindrischen Außenwand 102 begrenzt und in eine Vielzahl von Kammern 104, 105, 106, 107, 108, 109 mit im Wesentlichen trapezförmigem Grundriss unterteilt. Die Unterteilung erfolgt einerseits mittels mehrerer radial verlaufender Trennwände 110, 112 und andererseits mittels konzentrisch zur Außenwand ausgebildeter Zylinderwände 114, 115, 116, 117, 118, 119.

Die Kammern 104, 105, 106, 107, 108, 109 lassen sich mit austauschbaren, in der Größe angepassten Wärmetauscherelementen 130 bestücken, die aus erfindungsgemäßen Wabenblöcken gebildet sind. Solche Wabenblöcke bzw. Wärmetauscherelemente sind mit einer Vielzahl von Strömungskanälen durchsetzt, die parallel zur Axialrichtung des Rotors 100 verlaufen.

Figur 3 zeigt einen erfindungsgemäßen Wabenblock 150 mit einer Vielzahl von parallel zueinander ausgerichteten Strömungskanälen 152, welche voneinander durch Strömungskanalwände 154 getrennt sind.

Die Querschnittsfläche der Strömungskanäle 152 ist hexagonal. Bei einer Strömungskanalwanddicke von 1,2 mm ergibt sich bei einem Abstand der einander gegenüber liegenden Strömungskanalwände von 14,3 mm (Ausdehnung der Kanalwände jeweils ca. 7,2 mm) ein freier Querschnitt für das Durchströmen von Gasen durch den Wabenblock 150 von ca. 83 % bezogen auf die Grundfläche des Wabenblocks 150. Die spezifische Oberfläche ergibt sich zu ca. 150 m²/m³.

Betragen die Abmessungen einer Wabenblock-Grundfläche 450 mm x 440 mm und die Höhe 150 mm resultiert ein Gewicht des Wabenblocks von ca. 13 kg (beispielsweise aus Inoflon 230 PTFE virginal agglomeriert; Primärpartikelgröße D₅₀ = 25 µm; Partikelgröße der Agglomerate D₅₀ = 350 µm; Hersteller Gujarat Fluorochemicals Ltd., Indien).

Eine andere Ausführungsform mit einer Grundfläche von 525 mm x 510 mm bei einer Höhe von 250 mm weist ein Gewicht von ca. 34 kg auf (Inoflon 230 PTFE virginal agglomeriert).

Alternativ lässt sich nicht-agglomeriertes virginales PTFE (z.B. Inoflon 640; Partikelgröße D₅₀ = 25 µm; Hersteller Gujarat Fluorochemicals Ltd., Indien) verwenden, dem bedarfsweise auch ein Füllstoff in Form eines Wärmeleitpigments auf Graphit- oder Rußbasis im Rahmen einer Compoundierung homogen verteilt beigegeben werden kann. Die bei der Compoundierung entstehenden und anschließend agglomerierten Partikel weisen eine geringere Schüttdichte auf als das agglomerierte virginale PTFE. Aufgrund dessen werden dann bei den Wabenblöcken in den oben genannten Größen Gewichte von ca. 11 kg bzw. ca. 28 kg erhalten.

Aus produktionstechnischen Gründen werden die Wärmetauscherelemente häufig nicht einstückig hergestellt, sondern es werden je nach der benötigten Größe mehrere, beispielsweise zwei oder vier, quaderförmige Wabenblöcke miteinander verbunden, insbesondere miteinander verschweißt, und dann werden durch Zuschneiden in die benötigte Keilform die Wärmetauscherelemente hergestellt.

In der Figur 4 ist beispielhaft ein Wabenkörper 200 gezeigt, der durch Verschweißen von vier Wabenblöcken 202, 204, 206 und 208 erhalten wurde, wobei an den miteinander in Kontakt stehenden Seitenwänden der einzelnen Wabenblöcke 202, 204, 206 und 208 PFA-Folien (z.B. aus PFA 6515NZ, Foliendicke 50 µm; Hersteller Novoflon Produktions GmbH, Siegsdorf) verwendet wurden, um eine sichere und mechanisch belastbare Verbindung der Wabenblöcke miteinander zu erzielen.

Mit dieser Technologie lassen sich aus vier Wabenblöcken 202, 204, 206 und 208 mit den Abmessungen 440 mm x 450 mm Wabenkörper 200 mit den Abmessungen 870 mm x 880 mm erzielen. Startet man mit Wabenblöcken 202, 204, 206 und 208 der Größe 510 mm x 525 mm, erhält man auf diese Weise Wabenkörper 200 mit den Abmessungen 1020 mm x 1030 mm.

In Figur 5 ist schematisch der Zuschnitt eines quaderförmigen Wabenblocks oder auch Wabenkörpers 250 zu einem Wärmetauscherelement 252 mit einer trapezförmigen Grundfläche gezeigt, wie es typischerweise in den im Zusammenhang mit der Figur 1 beschriebenen Rotoren 30, 50 bzw. in dem im Zusammenhang mit der Figur 2 beschriebenen Rotor 100 als Wärmetauscherelement 130 zum Einsatz kommt bzw. dort in die Rotorkammern eingesetzt und zur Reinigung inline dort verbleibt oder zur off-line-Reinigung auch wieder ausgetauscht werden kann.

Die bei dem Zuschnitt abgetrennten Wabenblockteile lassen sich weiter verwenden und mit weiteren Wabenblöcken zu Wärmetauscherelementen verbinden, z.B. verkleben oder verschweißen.

Die Wärmetauscherelemente müssen aufgrund des Eintrags korrosiver Gase und Aschepartikel durch das Rauchgas - auch in dessen aufbereiteter, entstaubter Form - regelmäßig gereinigt werden, so dass die einfache und sichere Handhabung dieser Elemente einerseits, aber auch die einfache Reinigung der Wabenstruktur andererseits von großer Bedeutung ist. Die Reißfestigkeit und die Reißdehnung (gemessen nach ISO 12086-2) der Wabenblockwände sowie deren Oberflächenbeschaffenheit, insbesondere die Chemikalienbeständigkeit und die Rauigkeit, gemessen als Rautiefe und Mittenrauwert (gemessen nach DIN EN ISO 1302), spielen dabei eine große Rolle.

Auch die Wärmebeständigkeit des PTFE-Materials ist von Bedeutung im Hinblick auf die bei den Wärmetauschern auftretenden Temperaturen der Rauchgase von beispielsweise ca. 250 °C.

Für die Effektivität des die Wärmetauscherelemente beinhaltenden Rotors bei der Wärmeübertragung von dem einen Gasstrom auf den jeweils im Gegenstrom zugeführten Gasstrom sind die Parameter der Wärmekapazität und der Wärmeleitfähigkeit der verwendeten Wärmespeicher- und -übertragungsmedien von entscheidender Bedeutung.

Die vorliegende Erfindung trägt auch diesen Gesichtspunkten Rechnung durch die Auswahl der Kunststoffmaterialien und gegebenenfalls der Füllstoffe zur Herstellung der Wärmeaustauscherelemente bzw. der für die Herstellung derselben angefertigten Wabenblöcke.

Im Folgenden werden die erfindungsgemäß erzielbaren vorteilhaften Eigenschaften der Wabenblöcke bzw. der daraus hergestellten Wärmetauscherelemente anhand von Beispielen und Vergleichsbeispielen noch näher erläutert.

### Beispiele und Vergleichsbeispiele

Die Werkzeuge, die in den erfindungsgemäßen und Vergleichsbeispielen zur Herstellung von Wabenblöcken verwendet wurden, sind vergleichbar mit denen, die in der DE 195 12 351 C1 für die zweite Variante der Herstellung der Wabenblöcke empfohlen werden.

Geeignete Bedingungen für die Verarbeitung der erfindungsgemäß verwendeten und herkömmlichen Kunststoffmaterialien zu Wabenblöcken mit im Zusammenhang mit der Beschreibung der Figur 3 genannten Abmessungen, die auch bei den nachfolgend noch beschriebenen erfindungsgemäßen Beispielen 1 bis 5 sowie den Vergleichsbeispielen zum Einsatz kommen, sind wie folgt:
- Verpressen der in einer Wabenblock-Form eingefüllten Kunststoffmaterialien bei Raumtemperatur mit 250 bar (Beispiele 1 und 2 sowie die Vergleichsbeispiele V1 und V2) oder 120 bar (Beispiele 3 bis 6 und Vergleichsbeispiele V3 und V4) zu einem Rohling;
- Sinterung der Rohlinge im Umluftofen bei ca. 380 °C für 500 min (alle Beispiele und Vergleichsbeispiele);
- kontrolliertes Abkühlen der gesinterten Wabenblöcke von ca. 380 °C bis auf ca. 300 °C mit einer Abkühlrate von ca. 0,35 °C/min (Beispiele 2 und 4 bis 6 sowie Vergleichsbeispiele V2 und V4); nachfolgend kann schneller abgekühlt werden, beispielsweise mit ca. 0,5 °C/min;
- kontrolliertes Abkühlen der gesinterten Wabenblöcke von ca. 380 °C auf ca. 320 °C mit einer Abkühlrate von ca. 0,35 °C/min (Beispiele 1 und 3 sowie Vergleichsbeispiele V1 und V3); nachfolgend wurde schneller abgekühlt mit ca. 10 °C/min.

Das schnellere Abkühlen bereits ab einer Temperatur von 320 °C ist, wie die Versuchsergebnisse zeigen, im Prinzip möglich, jedoch weniger empfehlenswert, da bei der Temperatur von 320 °C die Rekristallisierung des gelartig vorliegenden PTFE noch nicht erfolgt ist. Dies geschieht erst ab einer Temperatur von etwa 312 °C. Beginnt man bereits bei 320 °C mit dem schnellen Abkühlen, kann es zu einem unerwünschten, nicht kontrollierbaren Volumenschrumpf kommen, so dass die vorgegebene Bauteilgeometrie häufig nicht erhalten werden kann.

Zur Bestimmung der Reißfestigkeit und der Reißdehnung wurden aus den Wabenblöcken Proben mit den Abmessungen 1 mm x 5 mm im Querschnitt und einer Länge von 60 mm entnommen und dem Prüfverfahren nach ISO 12086-2 unterworfen. Die freie Einspannlänge bei der Prüfung betrug 23 mm.

Die Oberflächenrauigkeitswerte Ra und Rz wurden gemäß DIN EN ISO 1302 an Wandoberflächen der erhaltenen Wabenblöcke in Längsrichtung der Strömungskanäle bestimmt.

Bei der Verwendung von virginalem agglomeriertem PTFE-Material (z.B. Inoflon 230) und einem Pressdruck von 120 bar ergibt sich für die im Zusammenhang mit der Figur 3 beschriebenen Wabenblöcke 150 bzw. die daraus hergestellten Wärmetauscherelemente ein spezifisches Gewicht von 360 kg/m³. Dieses gesinterte Material wird im Folgenden auch mit PTFE (weiß) bezeichnet.

Wird dagegen ein nicht-agglomeriertes virginales PTFE (z.B. Inoflon 640) zusammen mit einem Füllstoff (3 Gew.-%) eines auf Graphit- bzw. Rußbasis hergestellten Wärmeleitpigments (z.B. Timrex C-therm TM002, Partikelgröße D₅₀ = 38 µm; Hersteller TIMCAL Ltd., Schweiz) verwendet, so muss zuerst ein Compound (kornförmiges Granulat) aus dem nicht-agglomerierten virginalen PTFE und dem Füllstoff hergestellt werden, um eine homogene Verteilung des Füllstoffs in dem Kunststoffmaterial zu gewährleisten. Anschließend wird das nicht rieselfähige Compound einer Granulierung zur Herstellung agglomerierter Partikel unterworfen. Die dabei erzielte Partikelgröße D₅₀ der Agglomerate kann beispielsweis im Bereich von ca. 1 bis ca. 3 mm liegen. Aufgrund der so gebildeten Agglomerate, die eine geringere Schüttdichte aufweisen als das agglomerierte virginale PTFE, ergibt sich ein geringeres Füllgewicht der Form und demzufolge ein geringeres spezifisches Gewicht der Wabenblöcke von ca. 300 kg/m³, obwohl die Agglomeratpartikel beim Verpressen (Preßdruck von beispielsweise ca. 120 bar) zerfallen. Auf dieses gesinterte Material wird im Folgenden auch unter der Bezeichnung PTFE (schwarz) Bezug genommen.

Erstaunlicherweise ergibt sich trotz des geringeren spezifischen Gewichts für die mit dem Füllstoff modifizierten PTFE-Materialien gegenüber den ungefüllten dichteren PTFE-Materialien eine etwas bessere Wärmekapazität, die darüber hinaus deutlich über der Wärmekapazität von Polypropylen oder auch von Stahl liegt und vergleichbar ist mit der Wärmekapazität von emailliertem Stahl (siehe Tabelle 1). Das erheblich geringere Gewicht der Wabenblöcke erleichtert darüber hinaus auch die Handhabung.

Die vorstehend genannten Materialien ergeben unterschiedliche Wärmetransportwerte pro Umdrehung eines Rotors mit einem Durchmesser von 21 m, die in der Tabelle 1 ebenfalls aufgelistet sind. Typische Rotorgeschwindigkeiten sind ca. 40 U/h bis ca. 90 U/h.

**Tabelle 1**

| Material | spezifisches Gewicht [kg/m³] | Wärmekapazität [J/(g·K)] | Wärmeleitfähigkeit [W/(m·K)] | Wärmetransport pro Umdrehung [kJ/(m³·K)] |
|---|---|---|---|---|
| PTFE (weiß) | 360 | 1,01 | 0,35 | 364 |
| PTFE (schwarz) | 300 | 1,24 | 0,43 | 372 |
| Polypropylen | 150 | 2,0 | 0,22 | 300 |
| Stahl | 850 | 0,46 | 40 | 391 |
| Email-beschichteter Stahl | 850 | 0,50 | 8 | 425 |

Mit den erfindungsgemäßen Wärmetauscherelementen, basierend auf dem Material PTFE(weiß) oder PTFE(schwarz), lassen sich gegenüber der Verwendung von Wärmespeicher- und -übertragungsmedien aus Stahl oder emailliertem Stahl in der sogenannten Kaltendlage Wärmekapazitäten erzielen, die mehr als doppelt so groß sind bei gleichzeitig erheblich reduziertem spezifischem Gewicht, was sich nicht nur in der Handhabung der Medien selbst, sondern auch in der Wartung der Wärmetauscher insgesamt in wirtschaftlichen Vorteilen niederschlägt. Für die im Folgenden erläuterten Beispiele 1 bis 5 kommt als Kunststoffmaterial ein agglomeriertes virginales PTFE (Inoflon 230) zum Einsatz.

Für die Vergleichsbeispiele wird statt des im Stand der Technik (DE 195 12 351 C1) empfohlenen PTFE-Regenerats aus Gründen der Nacharbeitbarkeit ein vorgesintertes PTFE (Inoflon 510; Partikelgröße D₅₀ = 400 µm; Hersteller Gujarat Fluorochemicals Ltd., Indien) verwendet, das in seinen Verarbeitungseigenschaften vergleichbar ist mit einem PTFE-Recyclat bzw. -Regenerat.

Die Versuchsergebnisse bezüglich unterschiedlicher Parameter sind für die Beispiele und Vergleichsbeispiele in der folgenden Tabelle 2 aufgelistet:

**Tabelle 2**

| Beispiel | Kunststofftyp | Pressdruck [bar] | Mechanische Eigenschaften | | Oberflächenrauigkeit | |
|---|---|---|---|---|---|---|
| | | | Reißfestigkeit [N/mm²] | Reißdehnung [%] | Ra [µm] | Rz [µm] |
| V1 | Inoflon 510 | 250 | 0,2 | 1 | 24 | 136 |
| V2 | Inoflon 510 | 250 | 0,2 | 5 | 15 | 90 |
| V3 | Inoflon 510 | 120 | 0,4 | 18 | 24 | 147 |
| V4 | Inoflon 510 | 120 | 0,4 | 5 | 20 | 121 |
| 1 | Inoflon 230 | 250 | 18,2 | 172 | 1 | 9 |
| 2 | Inoflon 230 | 250 | 25,6 | 213 | 2 | 9 |
| 3 | Inoflon 230 | 120 | 22,1 | 219 | 1 | 10 |
| 4 | Inoflon 230 | 120 | 19,4 | 212 | 2 | 13 |
| 5 | Inoflon 230 | 120 | 21,8 | 254 | 2 | 12 |
| 6 | Inoflon 640 mit Füllstoff* | 120 | 10,1 | 120 | 5 | 25 |

| | | | | | | |
|---|---|---|---|---|---|---|
| *3 Gew.% Wärmeleitpigment (Timrex C-therm TM002) | | | | | | |

Aus den Werten für die mechanischen Eigenschaften ergeben sich für die erfindungsgemäßen Wabenblöcke gegenüber den gemäß der DE 195 12 351 C1 hergestellten deutlich bessere Reißfestigkeiten, und zwar auch bei einem weniger als halb so hohen Pressdruck wie im Stand der Technik empfohlen und auch in großem Umfang unabhängig von dem gewählten Abkühltemperaturprofil.

Darüber hinaus erzielt man bei den erfindungsgemäßen Wabenblöcken wesentlich glattere Oberflächen, die eine viel einfachere Abreinigung von Ablagerungen aus den Rauchgasen möglich machen.

Damit ist nicht nur die Handhabung der Wabenblöcke bzw. der daraus hergestellten Wärmetauscherelemente aufgrund der wesentlich verbesserten mechanischen Robustheit verbessert, sondern die Reinigung kann auch effizienter und kostengünstiger vorgenommen werden.

In der Summe ergibt sich somit ein wesentlich wirtschaftlicherer Betrieb der erfindungsgemäßen Wärmetauscherelemente gegenüber den in der DE 195 12 351 C1 vorgeschlagenen, selbst unter Berücksichtigung der höheren Kosten für die Ausgangsmaterialien zur Herstellung derselben.

Die Figuren 6A und 6B zeigen zwei Materialproben in unterschiedlicher Vergrößerung im Vergleich, wobei im Falle der Figur 6A die Materialprobe auf der Basis einer Mischung von Inoflon 510 (vorgesintertes PTFE) mit einer Partikelgröße D₅₀ von ca. 400 µm und einem Anteil von 3 Gew.-% eines Wärmeleitpigments (Timrex C-therm TM002) mit einer Partikelgröße D₅₀ im Bereich ca. 38 µm hergestellt wurde, während im Falle der Figur 6B eine erfindungsgemäß zusammengesetzte Materialprobe auf der Basis einer Mischung von virginalem nicht-agglomeriertem PTFE (Inoflon 640) mit einer Primärpartikelgröße D₅₀ von ca. 25 µm und ebenfalls 3 Gew.-% desselben Wärmeleitpigments erhalten wurde.

In beiden Fällen wurde ein hohlzylindrischer Prüfkörper mit einem Außendurchmesser von 75 mm und einem Innendurchmesser von 40 mm mit einem Druck von ca. 250 bar gepresst, danach bei einer Temperatur von ca. 380 °C während 240 min gesintert. Das Abkühlen von ca. 380 °C bis auf Raumtemperatur erfolgte mit einer Abkühlrate von ca. 1 °C/min, entsprechend den Vorgaben des Prüfstandards ASTM D 4894.

Von den zylindrischen Probekörpern wurden Scheiben mit einer Dicke von 1 mm abgetrennt und unter dem Messmikroskop geprüft (siehe Abbildungen der Figuren 6A und 6B).

Während im Fall der erfindungsgemäß zusammensetzen Probe von dem zylindrischen Prüfkörper eine Folie mit einer Dicke von 1 mm abgeschält werden konnte, war die mechanische Festigkeit und Konsistenz der Vergleichsprobe so gering, dass eine Folie nicht abgeschält werden konnte.

Aus dem Vergleich der beiden Proben, wie in den Figuren 6A und 6B dargestellt, ist insbesondere in der Vergrößerung ersichtlich, dass mit einem PTFE-Regenerat oder vergleichbaren vorgesinterten PTFE-Qualitäten als Ausgangsmaterial zum einen keine homogene Verteilung des Wärmeleitpigments in der Mischung erhalten werden kann.

Zum anderen sind die mechanischen Eigenschaften der auf PTFE-Regranulat basierenden Probe so unzureichend, dass keine im Betrieb eines Rotors längerfristig einsetzbaren Wärmetauscherelemente herstellbar sind. Dies ist von besonderer Bedeutung, da die PTFE-Materialien als solche aufgrund ihrer chemischen Inertheit sehr lange Betriebsdauern der Wärmtauscherelemente zulassen würden. Diese extrem langen Betriebsdauern, beispielsweise 15 Jahre oder mehr, lassen sich allerdings mit den erfindungsgemäßen Wabenblöcken bzw. den daraus hergestellten Wärmetauscherelementen gewährleisten.

## Patentansprüche

1. Wabenblock (150), insbesondere für die Herstellung von Wärmetauscherelementen für Rauchgasreinigungsanlagen von Kraftwerken, wobei der Wabenblock (150) einen aus einem Kunststoffmaterial einstückig hergestellten Körper mit einer Vielzahl an parallel zueinander angeordneten Strömungskanälen (152) umfasst, die über Kanalwände voneinander getrennt sind, **dadurch gekennzeichnet, dass** das Kunststoffmaterial einen Kunststoff umfasst, der virginales Polytetrafluorethylen (PTFE) mit einem Anteil von ca. 80 Gew.-% oder mehr und gegebenenfalls ein von dem PTFE verschiedenes Hochleistungspolymer mit einem Anteil von ca. 20 Gew.-% oder weniger enthält.

2. Wabenblock (150) nach Anspruch 1, **dadurch gekennzeichnet, dass** das virginale PTFE einen Co-Monomeranteil von ca. 1 Gew.-% oder weniger, bevorzugt ca. 0,1 Gew.-% oder weniger, aufweist.

3. Wabenblock (150) nach Anspruch 1 oder 2, **dadurch gekennzeichnet, dass** das virginale PTFE und gegebenenfalls das von dem PTFE verschiedene Hochleistungspolymer eine mittlere Primärpartikelgröße D₅₀ von ca. 10 µm bis ca. 200 µm, bevorzugt ca. 10 µm bis ca. 100 µm, aufweist.

4. Wabenblock (150) nach einem der Ansprüche 1 bis 3, **dadurch gekennzeichnet, dass** der Mittenrauwert Ra der Oberflächen des Wabenblocks, gemessen in Längsrichtung der Wabenblockkanäle, ca. 10 µm oder weniger, insbesondere 5 µm oder weniger, beträgt.

5. Wabenblock (150) nach einem der Ansprüche 1 bis 4, **dadurch gekennzeichnet, dass** die Rautiefe Rz der Oberflächen des Wabenblocks, gemessen in Längsrichtung der Strömungskanäle des Wabenblocks, ca. 50 µm oder weniger, insbesondere ca. 40 µm oder weniger, bevorzugt ca. 30 µm oder weniger, weiter bevorzugt ca. 20 µm oder weniger, beträgt.

6. Wabenblock (150) nach einem der Ansprüche 1 bis 5, **dadurch gekennzeichnet, dass** die Reißfestigkeit des Kunststoffmaterials des Wabenblocks, gemessen nach ISO 12086-2 an einem streifenförmigen Probekörper mit einem Querschnitt von 1 x 5 mm², ca. 10 N/mm² oder mehr, bevorzugt ca. 15 N/mm² oder mehr, weiter bevorzugt ca. 20 N/mm² oder mehr, am meisten bevorzugt ca. 25 N/mm² oder mehr, jedoch vorzugsweise ca. 35 N/mm² oder weniger, beträgt.

7. Wabenblock (150) nach einem der Ansprüche 1 bis 6, **dadurch gekennzeichnet, dass** die Reißdehnung des Kunststoffmaterials des Wabenblocks (150), gemessen nach ISO 12086-2 an einem streifenförmigen Probekörper mit einem Querschnitt von 1 x 5 mm², ca. 80 % oder mehr, insbesondere ca. 100 % oder mehr, weiter bevorzugt ca. 150 % oder mehr, am meisten bevorzugt ca. 200 % oder mehr, beträgt.

8. Wabenblock (150) nach einem der Ansprüche 1 bis 7, **dadurch gekennzeichnet, dass** das Kunststoffmaterial einen nichtmetallischen Füllstoff und/oder einen metallischen Füllstoff umfasst, wobei die Partikelgröße D₅₀ des jeweiligen Füllstoffes vorzugsweise ca. 100 µm oder weniger beträgt, wobei optional der nicht-metallische Füllstoff mit einem Anteil von bis zu ca. 80 Gew.-%, bevorzugt von bis zu ca. 40 Gew.-%, weiter bevorzugt von ca. 35 Gew.-% oder weniger in dem Kunststoffmaterial enthalten ist, und/oder der metallischen Füllstoff mit einem Anteil von ca. 90 Gew.-% oder weniger, bevorzugt ca. 60 Gew.-% oder weniger in dem Kunststoffmaterial enthalten ist.

9. Wabenblock (150) nach Anspruch 8, **dadurch gekennzeichnet, dass** der genannte Volumenanteil der nichtmetallischen und metallischen Füllstoffe ca. 90 Vol.-% oder weniger, bevorzugt ca. 50 Vol.-% oder weniger, weiter bevorzugt ca. 40 Vol.-% oder weniger beträgt.

10. Wabenblock (150) nach einem der Ansprüche 1 bis 9, **dadurch gekennzeichnet, dass** das Kunststoffmaterial des Wabenblocks (150) eine Wärmeleitfähigkeit von ca. 0,3 W/(m·K) oder mehr aufweist.

11. Wabenblock (150) nach einem der Ansprüche 1 bis 10, **dadurch gekennzeichnet, dass** das Kunststoffmaterial des Wabenblocks (150) eine Wärmekapazität von ca. 0,9 J/(g·K) oder mehr aufweist.

12. Wabenblock (150) nach einem der Ansprüche 1 bis 11, **dadurch gekennzeichnet, dass** die Kanalwände der Strömungskanäle des Wabenblocks (150) eine Dicke von ca. 0,8 mm bis ca. 2 mm, bevorzugt bis ca. 1,6 mm aufweisen.

13. Wärmetauscherelement (252), hergestellt unter Verwendung von zwei oder mehreren Wabenblöcken gemäß den Ansprüchen 1 bis 12.

14. Wärmetauscherelement (252) nach Anspruch 13, **dadurch gekennzeichnet, dass** die zwei oder mehr Wabenblöcke in Längsrichtung der Strömungskanäle hintereinander und/oder mit den Strömungskanälen parallel nebeneinander ausgerichtet in dem Wärmetauscherelement angeordnet sind.

15. Wärmetauscherelement (252) nach Anspruch 13 oder 14, **dadurch gekennzeichnet, dass** das Wärmetauscherelement in einer Ebene senkrecht zur Längsrichtung der Strömungskanäle keilförmig ausgebildet ist.

## Claims

1. Honeycomb block (150), in particular for the production of heat exchanger elements for flue gas cleaning systems of power plants, wherein the honeycomb block (150) comprises a body that is produced in a one-piece manner from a plastics material and has a plurality of flow channels (152) which are arranged parallel to each other and are separated from each other by channel walls, **characterized in that** the plastics material comprises a plastics which contains virgin polytetrafluoroethylene (PTFE) as a fraction of about 80% by weight or more and optionally a high performance polymer differing from the PTFE as a fraction of about 20% by weight or less.

2. Honeycomb block (150) in accordance with Claim 1, **characterized in that** the virgin PTFE has a co-monomer fraction of about 1% by weight or less, preferably about 0.1% by weight or less.

3. Honeycomb block (150) in accordance with Claim 1 or 2, **characterized in that** the virgin PTFE and optionally the high performance polymer differing from the PTFE have a mean primary particle size D₅₀ of about 10 µm to about 200 µm, preferably about 10 µm to about 100 µm.

4. Honeycomb block (150) in accordance with any one of Claims 1 to 3, **characterized in that** the average roughness value Ra of the surfaces of the honeycomb block as measured in the longitudinal direction of the honeycomb block channels amounts to about 10 µm or less, and in particular 5 µm or less.

5. Honeycomb block (150) in accordance with any of Claims 1 to 4, **characterized in that** the surface roughness Rz of the surfaces of the honeycomb block as measured in the longitudinal direction of the flow channels of the honeycomb block amounts to about 50 µm or less, in particular about 40 µm or less, preferably about 30 µm or less, and more preferably about 20 µm or less.

6. Honeycomb block (150) in accordance with any one of Claims 1 to 5, **characterized in that** the tear resistance of the plastics material of the honeycomb block, measured in accord with ISO 12086-2 on the basis of a strip-like test piece having a cross section of 1 x 5 mm², amounts to about 10 N/mm² or more, preferably about 15 N/mm² or more, more preferably about 20 N/mm² or more, most preferably about 25 N/mm² or more, but preferably however about 35 N/mm² or less.

7. Honeycomb block (150) in accordance with any one of Claims 1 to 6, **characterized in that** the elongation at break of the plastics material of the honeycomb block (150), measured in accord with ISO 12086-2 on the basis of a strip-like test piece having a cross section of 1 x 5 mm², amounts to about 80% or more, in particular about 100% or more, more preferably about 150% or more, most preferably about 200% or more.

8. Honeycomb block (150) in accordance with any of Claims 1 to 7, **characterized in that** the plastics material comprises a non-metallic filler and/or a metallic filler, wherein the particle size D₅₀ of the respective filler amounts to preferably about 100 µm or less,
wherein optionally the non-metallic filler is contained in the plastics material as a fraction of about 80% by weight or less, preferably about 40% by weight or less and more preferably about 35% by weight or less, and/or the metallic filler is contained in the plastics material as a fraction of about 90% by weight or less, preferably about 60% by weight or less.

9. Honeycomb block (150) in accordance with Claim 8, **characterized in that** the stated volumetric fraction of the non-metallic and metallic fillers amounts to about 90% by volume or less, preferably about 50% by volume or less and more preferably about 40% by volume or less.

10. Honeycomb block (150) in accordance with Claim any one of Claims 1 to 9, **characterized in that** the plastics material of the honeycomb block (150) has a thermal conductivity of about 0.3 W/(m • K) or more.

11. Honeycomb block (150) in accordance with any one of Claims 1 to 10, **characterized in that** the plastics material of the honeycomb block has a thermal capacity of about 0.9 J/(g • K) or more.

12. Honeycomb block (150) in accordance with any of Claims 1 to 11, **characterized in that** the channel walls of the flow channels of the honeycomb block have a thickness of about 0.8 mm to about 2 mm, preferably to about 1.6 mm.

13. Heat exchanger element (252), produced using two or more honeycomb blocks in accordance with the Claims 1 to 12.

14. Heat exchanger element (252) in accordance with Claim 13, **characterized in that** two or more honeycomb blocks are arranged in the heat exchanger element successively in the longitudinal direction of the flow channels and/or with the flow channels aligned laterally in parallel.

15. Heat exchanger element (252) in accordance with Claim 13 or 14, **characterized in that** the heat exchanger element is formed wedge-shaped in a plane perpendicular to the longitudinal direction of the flow channels.

## Revendications

1. Bloc en nid d'abeilles (150), en particulier pour la fabrication d'éléments échangeurs de chaleur pour des épurateurs de gaz de fumée de centrales électriques, dans lequel le bloc en nid d'abeilles (150) comprend un corps fabriqué d'un seul tenant en un matériau plastique ayant une multitude de canaux d'écoulement (152) disposés parallèlement les uns aux autres, qui sont séparés les uns des autres par le biais de parois de canaux, **caractérisé en ce que** le matériau plastique comprend un plastique qui contient du polytétrafluoroéthylène (PTFE) virginal en une proportion d'environ 80 % en poids ou plus et le cas échéant un polymère haute performance différent du PTFE en une proportion d'environ 20 % en poids ou moins.

2. Bloc en nid d'abeilles (150) selon la revendication 1, **caractérisé en ce que** le PTFE virginal présente une proportion de co-monomère d'environ 1 % en poids ou moins, de préférence d'environ 0,1 % en poids ou moins.

3. Bloc en nid d'abeilles (150) selon la revendication 1 ou 2, **caractérisé en ce que** le PTFE virginal et le cas échéant le polymère haute performance différent du PTFE présentent une taille moyenne de particules primaires D₅₀ d'environ 10 µm à environ 200 µm, de préférence d'environ 10 µm à environ 100 µm.

4. Bloc en nid d'abeilles (150) selon l'une des revendications 1 à 3, **caractérisé en ce que** la valeur moyenne de rugosité Ra des surfaces du bloc en nid d'abeilles, mesurée dans le sens longitudinal des canaux du bloc en nid d'abeilles, est d'environ 10 µm ou moins, en particulier de 5 µm ou moins.

5. Bloc en nid d'abeilles (150) selon l'une des revendications 1 à 4, **caractérisé en ce que** la profondeur de rugosité Rz des surfaces du bloc en nid d'abeilles, mesurée dans le sens longitudinal des canaux d'écoulement du bloc en nid d'abeilles, est d'environ 50 µm ou moins, en particulier d'environ 40 µm ou moins, de préférence d'environ 30 µm ou moins, plus préférentiellement d'environ 20 µm ou moins.

6. Bloc en nid d'abeilles (150) selon l'une des revendications 1 à 5, **caractérisé en ce que** la résistance à l'arrachage du matériau plastique du bloc en nid d'abeilles, mesurée d'après la norme ISO 12086-2 sur une éprouvette en forme de bande ayant une section transversale de 1 x 5 mm², est d'environ 10 N/mm² ou plus, de préférence d'environ 15 N/mm² ou plus, plus préférentiellement d'environ 25 N/mm² ou plus, néanmoins de manière préférée d'environ 35 N/mm² ou plus.

7. Bloc en nid d'abeilles (150) selon l'une des revendications 1 à 6, **caractérisé en ce que** l'allongement à rupture du matériau plastique du bloc en nid d'abeilles (150), mesuré d'après la norme ISO 12086-2 sur une éprouvette en forme de bande ayant une section transversale de 1 x 5 mm², est d'environ 80 % ou plus, en particulier d'environ 100 % ou plus, plus préférentiellement d'environ 150 % ou plus, de manière la mieux préférée d'environ 200 % ou plus.

8. Bloc en nid d'abeilles (150) selon l'une des revendications 1 à 7, **caractérisé en ce que** le matériau plastique comprend une matière de charge non métallique et/ou une matière de charge métallique, dans lequel la taille de particules D₅₀ de chaque matière de charge est de préférence d'environ 100 µm ou moins, dans lequel la matière de charge non métallique est présente optionnellement en une proportion pouvant aller jusqu'à environ 80 % en poids, de préférence jusqu'à environ 40 % en poids, de manière mieux préférée environ 35 % en poids ou moins dans le matériau plastique, et/ou la matière de charge métallique est contenue en une proportion d'environ 90 % en poids ou moins, de préférence environ 60 % en poids ou moins dans le matériau plastique.

9. Bloc en nid d'abeilles (150) selon la revendication 8, **caractérisé en ce que** la proportion volumique citée des matières de charge non métallique et métallique est d'environ 90 % en volume ou moins, de préférence d'environ 50 % en volume ou moins, de manière mieux préférée d'environ 40 % en volume ou moins.

10. Bloc en nid d'abeilles (150) selon l'une des revendications 1 à 9, **caractérisé en ce que** le matériau plastique du bloc en nid d'abeilles (150) présente une conductivité thermique d'environ 0,3 W/(m·K) ou plus.

11. Bloc en nid d'abeilles (150) selon l'une des revendications 1 à 10, **caractérisé en ce que** le matériau plastique du bloc en nid d'abeilles (150) présente une capacité calorifique d'environ 0,9 J/(g·K) ou plus).

12. Bloc en nid d'abeilles (150) selon l'une des revendications 1 à 11, **caractérisé en ce que** les parois des canaux d'écoulement du bloc en nid d'abeilles (150) présentent une épaisseur d'environ 0,8 mm jusqu'à environ 2 mm, de préférence jusqu'à environ 1,6 mm.

13. Élément échangeur de chaleur (252), fabriqué en utilisant deux blocs en nid d'abeilles ou plus selon les revendications 1 à 12.

14. Élément échangeur de chaleur (252) selon la revendication 13, **caractérisé en ce que** deux blocs en nid d'abeilles ou plus sont disposés l'un derrière l'autre dans le sens longitudinal des canaux d'écoulement ou orientés parallèlement les uns par rapport aux autres avec les canaux d'écoulement dans l'élément échangeur de chaleur.

15. Élément échangeur de chaleur (252) selon la revendication 13 ou 14, **caractérisé en ce que** l'élément échangeur de chaleur est conçu pour être perpendiculaire dans un plan au sens longitudinal des canaux d'écoulement en forme de coin.
